# EUROPÄISCHE PATENTSCHRIFT

(11) **EP 1 574 590 B1**
(45) Veröffentlichungstag und Bekanntmachung des Hinweises auf die Patenterteilung: **25.04.2007**
(21) Anmeldenummer: 04005770.5
(22) Anmeldetag: 11.03.2004
(51) Int. Cl.: C22C 23/06, B21C 23/00

(54) **Verfahren zur Herstellung von Profilen aus Magnesiumwerkstoff mittels Strangpressen**
Method of manufacturing profiles from magnesium by extrusion
Méthode de fabrication des profiles en magnésium par extrusion

(43) Veröffentlichungstag der Anmeldung: 14.09.2005
(73) Patentinhaber: GKSS-Forschungszentrum Geesthacht GmbH, 21502 Geesthacht (DE)
(72) Erfinder: Kainer, Karl Ulrich, Prof. Dr., 21522 Hohnstorf (DE); Bohlen, Jan, Dr., 21339 Lüneburg (DE); Vet, Piet-Jan, 5062 CW Oisterwijk (NL); Hoogendam, Pieter, 5062 CW Oisterwijk (NL); Meijer, Luud, 5151 MA Drunen (NL); Schade van Westrum, Jan, 6902 BC Zevenaar (NL); Sillekens, Wim, 6049 HA Herten (NL)
(74) Vertreter: UEXKÜLL & STOLBERG

(56) Entgegenhaltungen:
- EP-A- 1 069 195
- GB-A- 652 223
- GB-A- 907 404
- GB-A- 1 187 305
- US-A- 3 113 052
- US-A- 3 926 690
- US-A- 4 711 762
- US-A- 5 147 603
- US-A- 5 503 690
- US-B1- 6 412 164

## Beschreibung

Die Erfindung betrifft ein Verfahren zur Herstellung von Profilen aus Magnesiumwerkstoffen gemäß dem Oberbegriff des Anspruchs 1 (siehe z.B. GB-A-652 223).

Die Herstellung von Profilen aus Leichtmetall- bzw. Leichtmetall-Legierungswerkstoffen mittels eines Strangpreßverfahrens ist eine allgemein eingeführte, bekannte Technologie und wird industriell angewendet. So ist es bekannt, daß konventionell verfügbare Leichtmetall- bzw. Leichtmetall-Knetlegierungen in Form von Gußblöcken durch konventionelles Strangpressen in Profilformen gepreßt werden. Dabei wird der Leichtmetall- bzw. Leichtmetall-Legierungsblock, im folgenden zusammenfassend kurz mit Werkstoffvolumen bezeichnet, bei Temperaturen im Bereich von 300 bis 450° C in einen Rezipienten einer Strangpreßeinrichtung eingelegt, wobei über dessen Stempel Druck auf das Werkstoffvolumen ausgeübt wird und durch eine Matrize in die gewünschte Profilform gepreßt wird. Der Druck auf das Werkstoffvolumen wird hierbei uniaxial über den Stempel aufgebracht.

Ein wesentlicher Nachteil dieses bekannten Verfahrens ist die damit erreichbare begrenzte Preßgeschwindigkeit, die in dem Verfahren selbst begründet ist, jedoch auch in dem das Werkstoffvolumen bildenden Leichtmetall- bzw. Leichtmetall-Legierungswerkstoffen. Bei den bekannten Strangpreßeinrichtungen bzw. Strangpreßverfahren wird das Werkstoffvolumen über den Stempel durch die formgebende Matrize gepreßt. Hierbei entsteht zwischen dem Werkstoffvolumen und dem umgebenden Rezipienten eine Reibungsfläche, die einerseits zu einer Druckerhöhung, andererseits aber auch zu einer Erwärmung der Oberfläche führt. Aufgrund des einseitig auf das Metallvolumen im Rezipienten aufgebrachten Drucks ergibt sich als Folge, daß das Fließverhalten des Leichtmetall- bzw. Leichtmetall-Legierungswerkstoffs durch die Matrize bestimmt wird. Daraus ergibt sich eine Erwärmung der Profiloberfläche, wobei die Erwärmung abhängig von der Geschwindigkeit ist, mit der der Leichtmetall- bzw. Leichtmetall-Legierungswerkstoff durch die Matrize gepreßt wird. Daraus ergibt sich wiederum, daß mittels der bekannten Verfahren die Preßgeschwindigkeit insofern begrenzt ist, wie es zu einem lokalen Aufschmelzen an der Profiloberfläche bei Austritt aus der Matrize kommt. Man spricht in diesem Falle von der sog. Heißrissigkeit.

Es ist Aufgabe der vorliegenden Erfindung, ein Verfahren zu schaffen, mit dem die Herstellung von stranggepreßten Magnesiumwerkstoffen zur Herstellung von Profilen gegenüber bisherigen Verfahren dieser Art erheblich vereinfacht werden kann und sehr viel höhere Herstellungsgeschwindigkeiten bei gleichzeitiger Verbesserung der Eigenschaften der hergestellten Profile erreichbar sein sollen, wie sie mit bisherigen Herstellungsverfahren nicht erreichbar waren, wobei mittels des Verfahrens prinzipiell im Stand der Technik bekannte Strangpreßeinrichtungen bzw. Strangpreßverfahren zur Anwendung kommen können sollen, d.h. daß der für die Ausführung des Verfahrens nötige apparative Aufwand und die Verfahrensführung weitgehend mittels an sich bekannter Techniken ausgeführt werden können.

Gelöst wird die Aufgabe gem. der Erfindung durch ein Verfahren gemäß Anspruch 1.

Die Herstellung des aus feinkörnigem Gußwerkstoff bestehenden Werkstoffvolumens erfolgt durch eine Variation der Zusammensetzung des Werkstoffs, indem einem konventionellen Magnesiumwerkstoff mit ausgewiesenen Eigenschaften der besagte Kornfeiner zugeführt wird. Das mit der Erfindung angestrebte und erreichte feinkörnige Gefüge des Leichtmetall- bzw. Leichtmetall-Legierungswerkstoffs, das Magnesium- bzw. Magnesiumlegierungswerkstoff ist, erhält so ein derart feinkörniges Gefüge, daß dadurch eine bedeutende Verbesserung der mechanischen Eigenschaften, insbesondere der Duktilität, gemessen als Bruchdehnung im Zugversuch, erzielt wird. Durch die Verbesserung der Verformbarkeit des Magnesiumwerkstoffs ist auch eine signifikante Verbesserung des Strangpreßvorganges erreicht, so daß das sehr viel feinkörnigere Gefüge des Werkstoffvolumens im Rezipienten der Strangpreßeinrichtung bei erheblich niedrigeren Temperaturen verpreßt werden kann, was zudem dazu führt, daß das erhaltbare Magnesiumwerkstoffprofil selbst wiederum sehr viel feinkörniger ist, was zu einer Verbesserung der Werkstoffeigenschaften des Profils führt und zu einer sehr viel höheren Preßgeschwindigkeit, da erfindungsgemäß die Heißrissigkeit der Profiloberfläche vermieden wird.

Die Feinkörnigkeit der Mikrostruktur der erfindungsgemäß herstellbaren Profile hat auch stabilisierende, wohlverteilte Ausscheidungen im Werkstoff zur Folge, die zu einer Erhöhung der mechanischen Kennwerte führen. Insgesamt kann das erfindungsgemäße Verfahren bei erheblich niedrigeren Temperaturen als bisherige Verfahren durchgeführt werden.

Als Kornfeiner eignen sich vorteilhafterweise die Metalle Zirkonium, Strontium und Calcium.

Bei einer anderen vorteilhaften Ausgestaltung der Erfindung eignen sich ebenfalls als Kornfeiner die Metalle der Seltenen Erden.

Das Verfahren wird vorteilhafterweise derart durchgeführt, daß die Temperatur des Werkstoffvolumens im Rezipienten einer Strangpreßeinrichtung bei der Ausführung des Strangpreßvorganges im Bereich von 150 bis 350° C liegt, d.h. signifikant unter den Temperaturbereichen, die bei konventionellen Strangpreßverfahren benötigt werden, die im Bereich von 300 bis 450° C liegen. Die Temperatur für den Strangpreßvorgang hängt sowohl von der Zusammensetzung des Magnesiumwerkstoffes ab als auch im wesentlichen von dem auf das Metallvolumen im Rezipienten ausgeübten Druck.

Außerordentlich vorteilhaft ist, daß die Geschwindigkeit des Strangpressens bis zu 250 m min⁻¹ beträgt, was einer nahezu Verdopplung der mittels bisheriger Verfahren erreichbaren Preßgeschwindigkeiten entspricht.

Daß erfindungsgemäß das Strangpressen mittels eines hydrostatischen Preßverfahrens bewirkt wird, hat den außerordentlichen Vorteil, daß mittels des hydrostatischen Strangpressens die Verformbarkeit des Magnesiumwerkstoffs wesentlich erhöht werden kann und die Temperaturen während des Preßvorganges nochmals s erniedrigt werden können, da dadurch die Reibung zwischen dem Werkstoffvolumen und dem umgebenden Rezipienten faktisch entfällt und der aufgebrachte Druck keine entgegengesetzt wirkende Reibkräfte überwinden muß. Beim hydrostatischen Preßverfahren kann somit näherungsweise der gesamte aufzubringende Preßdruck zum Aufbau des Drucks herangezogen werden, der für den Druck aufzubringen ist, der benötigt wird, um das Metallvolumen durch die Matrize zu drücken.

Dadurch kann einerseits die Temperatur des Metallvolumens im Rezipienten nochmals erniedrigt werden und andererseits die mittels des erfindungsgemäßen Verfahrens erreichbare Preßgeschwindigkeit noch einmal erhöht werden.

Die Erfindung wird nun unter Bezugnahme auf die nachfolgenden schematischen Zeichnungen anhand von Ausführungsbeispielen im einzelnen beschrieben. Darin zeigen:
- Fig. 1: beispielhaft den schematischen Aufbau einer Strangpreßeinrichtung, mit der ein direktes Strangpreßverfahren ausführbar ist,
- Fig. 2: beispielhaft den schematischen Aufbau einer Strangpreßeinrichtung, mit der ein indirektes Strangpreßverfahren ausführbar ist,
- Fig. 3: beispielhaft den schematischen Aufbau einer Strangpreßeinrichtung, mit der ein hydrostatisches Strangpreßverfahren ausführbar ist, wie es bevorzugt beim erfindungsgemäßen Verfahren verwendet wird,
- Fig. 4: eine Aufnahme mittels lichtoptischer Mikroskopie eines Gefüges eines konventionellen stranggegossenen Metallvolumens (Metallblock) aus AZ 31 und
- Fig. 5: eine Darstellung wie Fig. 4, bei der jedoch der Metallwerkstoff Me 10 mit Zirkonium modifiziert bzw. gefeint worden ist.

Bevor auf das eigentliche Verfahren zur Herstellung von Profilen aus Magnesiumwerkstoff im einzelnen eingegangen wird, wird zunächst auf die Fig. 1 bis 3 Bezug genommen, in denen die drei grundsätzlich im Stand der Technik bekannten Strangpreßeinrichtungen bzw. Strangpreßvorrichtungen 10 schematisch dargestellt sind, mit denen Strangpreßverfahren zur Herstellung von erfindungsgemäßen Profilen ausgeführt werden können. Da diese Strangpreßvorrichtungen 10 bzw. die mittels derartiger Vorrichtungen 10 ausführbaren Verfahren grundsätzlich der Fachwelt bekannt sind, werden diese hier lediglich zum erleichterten Verständnis der Erfindung noch einmal kurz skizziert.

Die in Fig. 1 dargestellte Strangpreßvorrichtung 10, mittels der ein sogen. "direktes" Strangpreßverfahren ausführbar ist, umfaßt einen Rezipienten 12, in den ein Werkstoffvolumen 15, bspw. aus Leichtmetall- bzw. Leichtmetall-Legierungswerkstoff, insbesondere Magnesiumwerkstoff, eingebracht wird. Den Rezipienten 12 abschließend, in den Fig. 1 und 3 rechts dargestellt, ist eine Matrize 14 vorgesehen, die entsprechend dem zu erhalten gewünschten Querschnitt des Profiles 16 geformt ist. Der Matrize 14 im wesentlichen gegenüber, in den Fig. 1 und 3 links dargestellt, ist eine Preßscheibe 13, vergleichbar mit der Dichtung 17 gem. der Strangpreßvorrichtung 10 gem. Fig. 3 vorgesehen. Auf das im Rezipienten 12 sich befindende Werkstoffvolumen 15 wird über die Preßscheibe 13 mittels eines Stempels 11 Druck ausgeübt, vergl. Fig. 1. Mittels hier nicht gesondert dargestellter Wärmemittel wird das sich im Rezipienten befindliche Werkstoffvolumen 15 erwärmt und im Zuge des Preßvorganges über die Matrize 14 als Strang bzw. Profil 16 aus der Strangpreßvorrichtung 10 herausgeführt.

Bei der Strangpreßvorrichtung 10 gem. Fig. 2, mittels der ein sog. "indirektes" Strangpreßverfahren ausgeführt werden kann, wird der Druck mittels eines Stempels 14 auf das Werkstoffvolumen 15 über eine Kombination aus Preßscheibe 13 und Matrize 14 auf das im Rezipienten 12, der einseitig mit einem Verschlußstück 15 abgeschlossen ist, ausgeübt, das im Rezipienten 12 quasi statisch angeordnet ist. Durch den Druck, der durch den Stempel 11, über die Preßscheibe 13 und die Matrize 14 auf das Werkstoffvolumen 15 ausgeübt wird, gelangt der Strang 16 bzw. das den Strang bildende Profil durch den in Druckrichtung hohl ausgebildeten Stempel 11 nach außen. Auch bei der Strangpreßvorrichtung 10 gem. Fig. 2 wird der Rezipient 12 geeignet erwärmt (nicht dargestellt), so daß das Werkstoffvolumen 15 auf eine zur Ausführung des Strangpreßvorganges geeignete Temperatur gebracht werden kann.

Die Strangpreßvorrichtung 10 gem. Fig. 3, mittels der ein sog. "hydrostatisches" Strangpreßverfahren ausgeübt werden kann, ähnelt in bezug auf ihren Aufbau im wesentlichen dem Aufbau der Strangpreßvorrichtung 10 gem. Fig. 1. Die Strangpreßvorrichtung 10 gem. Fig. 3 unterscheidet sich jedoch von der gem. Fig. 1 dadurch, daß der Stempel 11 an seinem freien Ende mit einer Dichtung 17 versehen ist, die dafür sorgt, daß das im Rezipienten 12 angeordnete Werkstoffvolumen 15, das eine Druckflüssigkeit 18, die das Werkstoffvolumen 15 im Rezipienten 12 umgibt, nicht aus der Strangpreßvorrichtung 10 austreten kann. Dazu ist auch die Matrize 14 gegenüber dem Rezipienten 12 mit einer Dichtung 20 versehen. Wenn der Stempel 11 in den Rezipienten 12 hineinbewegt wird, baut sich im Rezipienten 12 über die Druckflüssigkeit 18 ein allseits auf das Werkstoffvolumen 15 auswirkender Druck auf. Der Druck baut sich somit von allen Seiten gleichermaßen auf das Werkstoffvolumen 15 auf, das infolgedessen als Strang bzw. Profil 16 die Strangpreßvorrichtung 10 verläßt.

Das Verfahren zur Herstellung von Profilen 16 aus Magnesiumwerkstoffen mittels Strangpressen, wird mit einer Strangpreßvorrichtung 10 gem. Fig. 3, mittels der besagtes "hydrostatisches" Strangpressen möglich ist, ausgeführt. Dabei wird ein Werkstoffvolumen 25, das durch den Magnesiumwerkstoff gebildet wird, durch die Matrize 14 in Form des gewünschten Profils 16 gepreßt. Dem Magnesiumwerkstoff wird zur Ausbildung des für den Strangpreßvorgang verwendbaren Werkstoffvolumens ein Kornfeiner, der bspw. aus Zirkonium, Strontium und Calcium gebildet werden kann, beigefügt. Dadurch wird die Mikrofeinstruktur des Magnesiumwerkstoffs verfeinert. Als Kornfeiner können auch die Metalle der seltenen Erden verwendet werden.

Mittels des Verfahrens wird nicht nur eine höhere Preßgeschwindigkeit bis zu 250 m min⁻¹ und/oder eine niedrigere Preßtemperatur des Werkstoffvolumens von bspw. im Bereich von 150 bis 350° C erreicht, die im Vergleich zu konventionellen Strangpreßverfahren erheblich niedriger ist, sondern auch die Formgebung von Profilen mit Preßverhältnissen von 200 bis 500 ist möglich (Preßverhältnis = Querschnittsfläche des Ausgangswerkstoffs in Relation zur Querschnittsfläche des Profils).

Zum Beleg des erfindungsgemäß erreichbaren Ziels wird auch auf die Fig. 4 und 5 hingewiesen, in denen das Gefüge eines stranggegossenen Metallblocks, d.h. eines Werkstoffvolumens 15 aus AZ 31 im Vergleich zu mit einem mit Zirkonium als Feinungsmittel modifizierten Werkstoffs mit der Bezeichnung ME 10, vgl. Fig. 5, dargestellt wird. Ein Vergleich beider Figuren läßt eine signifikante Kornfeinung erkennen. So findet man für den Werkstoff AZ 31 Korngrößen von 400 - 600 *µ*m und für den modifizierten bzw. gefeinten Werkstoff ME 10 Korngrößen von 100 - 200 *µ*m.

Der Zulegierungsbereich, der sich für die Anwendung des hydrostatischen Strangpreßverfahrens, s. auch Fig. 3, eignet, ist in Tab. 1 zusammengestellt. Neben der Variation der Grundlegierungen (ME 10, ZE 10, AZ 31 - AZ 61) sind Zulegierungskonzentrationen angegeben.

Die Tab. 2 zeigt die Zusammensetzung von Legierungen, die beispielhaft untersucht worden waren.

Wesentliche mechanische Kennwerte für einige herkömmliche Legierungen und die modifizierten bzw. gefeinten Beispiellegierungen sind in Tab. 3 zusammengestellt.

**Tab. 1: Zusammensetzung von optimieren Legierungen für den hydrostatischen Strangpreßprozeß**

| Name | ZN | Al | Mn | Ca | Zr | S.E. | Sr |
|---|---|---|---|---|---|---|---|
| ME mod. | - | - | 0,2-1,1 | - | 0,2-0,8 | 0,15-0,25 | - |
| ZE mod. | 1,0-1,4 | - | - | - | 0,2-0,8 | 0,15-0,25 | - |
| ME mod. | - | - | 0,2-1,1 | - | - | 0,15-0,25 | 0-0,2 |
| ZE mod. | 1,0-1,4 | - | - | - | - | 0,15-0,25 | 0-0,2 |
| AM mod | 0-0,2 | 1,8-6,5 | 0,2-0,5 | 0,3-2,0 | - | 0-3,0 | - |

Alle Angaben in Gew.%, HP-Restriktionen: Ni<0,004 Gew.%, Cu<0,008 Gew.%, Si<0,05 Gew.%, Rest: Mg,

**Tab. 2: Zusammensetzung von Beispiellegierungen**

| Name | Zn | Al | Mn | Ca | Zr | S.E. |
|---|---|---|---|---|---|---|
| ME10 mod. | - | - | 0,19 | - | 0,18 | 0,22 |
| ZE10 mod | 1,4 | - | - | - | 0,54 | 0,2 |
| AM60 mod | 0,22 | 5,6 | 0,38 | 0,32 | - | - |

Alle Angaben in Gew.%, HP-Restriktionen: Ni<0,001 Gew.%, Fe<0,004 Gew.%, Cu<0,008 Gew.%, Si<0,05 Gew.%, Rest: Mg,

**Tab. 3: Mechanische Kennwerte ausgewählter konventioneller modifizierter Legierungen nach dem hydrostatischen Strangpressen (Beispiele aus Tab. 2)**

| Legierung | Zugversuch | | | Druckversuch | |
|---|---|---|---|---|---|
| | Rₚ₀₂ [MPa] | Rₘ [MPa] | Bruchdehnung [%] | Rₚ₀₂ [MPa] | Rₘ [MPa] |
| M1 | 192 | 268 | 12 | 86 | 396 |
| ZM21 | 175 | 258 | 23 | 116 | 418 |
| AZ31 | 198 | 278 | 23 | 155 | 418 |
| ME10 + Zr | 192 | 237 | 32 | 171 | 364 |
| ZE10 + Zr | 235 | 273 | 25 | 164 | 388 |
| AM60 + Ca | 207 | 302 | 25 | 174 | 414 |

### Bezugszeichenliste

- 10: Strangpreßvorrichtung
- 11: Stempel
- 12: Rezipient
- 13: Preßscheibe
- 14: Matrize
- 15: Werkstoffvolumen (Leichtmetall- bzw. LeichtmetallLegierungswerkstoff)
- 16: Strang (Profil)
- 17: Dichtung
- 18: Druckflüssigkeit
- 19: Verschlußstück
- 20: Dichtung

## Patentansprüche

1. Verfahren zur Herstellung von Profilen aus Magnesiumwerkstoffen, wobei
(a) dem Magnesiumwerkstoff in einem ersten Schritt ein Kornfeiner zugesetzt wird und
(b) das zuvor aus Magnesiumwerkstoff und Kornfeiner gebildete Werkstoffvolumen im Strangpreßverfahren durch eine Matrize gedrückt wird, **dadurch gekennzeichnet, daß** das Strangpreßverfahren ein hydrostatisches Strangpreßverfahren ist.

2. Verfahren nach Anspruch 1, **dadurch gekennzeichnet, dass** der Kornfeiner ausgewählt ist aus Zirkonium, Strontium, Calcium und/oder Metallen der seltenen Erden.

3. Verfahren nach einem der vorgehenden Ansprüche, **dadurch gekennzeichnet, dass** die Temperatur des Werkstoffvolumens beim Ausführen des Strangpreßvorganges kleiner als 300°C ist.

4. Verfahren nach Anspruch 3, **dadurch gekennzeichnet, dass** die Temperatur des Werkstoffvolumens beim Ausführen des Strangpreßvorganges im Bereich von 150 bis 350°C liegt.

5. Verfahren nach einem der vorgehenden Ansprüche, **dadurch gekennzeichnet, dass** die Geschwindigkeit des Strangpressens bis zu 250 m/min beträgt.

## Claims

1. Method of producing sections from magnesium-based materials, whereby
(a) a grain refiner is added to the magnesium material in a first step and
(b) the volume of material previously formed by the magnesium-based material and grain refiner is forced through a die in an extrusion pressing process, **characterised in that** the extrusion pressing process is a hydrostatic extrusion pressing process.

2. Method as claimed in claim 1, **characterised in that** the grain refiner is selected from zirconium, strontium, calcium and/or metals of rare earths.

3. Method as claimed in one of the preceding claims, **characterised in that** the temperature of the material volume on leaving the extrusion pressing process is less than 300°C.

4. Method as claimed in claim 3, **characterised in that** the temperature of the material volume on leaving the extrusion pressing process is in the range of 150 to 350°C.

5. Method as claimed in one of the preceding claims, **characterised in that** the extrusion pressing speed is up to 250 m/min.

## Revendications

1. Procédé pour la préparation de profilés en matériaux au magnésium, dans lequel
(a) on ajoute au matériau au magnésium dans une première étape un affineur de grains et
(b) on comprime le volume de matériau formé auparavant par le matériau au magnésium et l'affineur de grains dans un procédé de boudinage à travers une matrice, **caractérisé en ce que** le procédé de boudinage est un procédé de boudinage hydrostatique.

2. Procédé selon la revendication 1, **caractérisé en ce que** l'affineur de grains est pris parmi le zirconium, le strontium, le calcium et/ou les métaux de terres rares.

3. Procédé selon l'une des revendications précédentes, **caractérisé en ce que** la température du volume du matériau au cours de la mise en oeuvre du procédé de boudinage est inférieure à 300°C.

4. Procédé selon la revendication 3, **caractérisé en ce que** la température du volume de matériau au cours de la mise en oeuvre de l'opération de boudinage se situe dans le domaine de 150 à 350°C.

5. Procédé selon l'une des revendications précédentes, **caractérisé en ce que** la vitesse de boudinage s'élève jusqu'à 250 m/min.
